# EUROPÄISCHE PATENTSCHRIFT

(11) **EP 1 245 664 B1**
(45) Veröffentlichungstag und Bekanntmachung des Hinweises auf die Patenterteilung: **27.04.2005**
(21) Anmeldenummer: 01125707.8
(22) Anmeldetag: 27.10.2001
(51) Int. Cl.: C10M 159/06, B21D 26/02, C10M 163/00

(54) **Verfahren zur Innenhochdruck-Umformung**
Hydroforming process
Procédé pour le formage par haute pression interne

(30) Priorität: 29.03.2001 DE 10115696
(43) Veröffentlichungstag der Anmeldung: 02.10.2002
(73) Patentinhaber: Henkel Kommanditgesellschaft auf Aktien, 40589 Düsseldorf (DE)
(72) Erfinder: Geke, Jürgen, Dr., 40225 Düsseldorf (DE); Rossmaier, Henry, Dr., 40625 Düsseldorf (DE); Bauer, Florian, 44328 Dortmund (DE)

(56) Entgegenhaltungen:
- EP-A- 0 942 062
- WO-A-00/13814
- DE-A- 1 954 040
- US-A- 2 126 128
- US-A- 3 298 954
- US-A- 3 340 194
- US-A- 3 600 310

## Beschreibung

Die Erfindung betrifft ein Verfahren zur Innenhochdruck-Umformung eines Werkstücks aus Metall in einem Werkzeug, wobei eine Schmierstoffmischung zur Schmierung zwischen Werkzeug und Werkstück eingesetzt wird.

Bei der spanlosen Umformung von Werkstücken aus Metall wird auf das Werkstück eine Kraft ausgeübt, die zur Verformung des Metalls durch Fließprozesse führt. Beispiele hierfür sind Umformungen durch Pressen, Kaltfließpressen, Ziehen, Tiefziehen und die Innenhochdruck-Umformung, englisch als "hydroforming" bezeichnet. (Im folgenden wird die Innenhochdruck-Umformung mit "IHU" abgekürzt.) Bei diesen Vorgängen kommt es zur Reibung zwischen der Oberfläche des Werkstücks und des verwendeten Werkzeugs, beispielsweise Matrizen, Stempeln, Ziehformen, Ziehringen oder Ziehsteinen oder der Hohlform bei der IHU. Diese Reibung muß durch Verwendung geeigneter Schmiermittel verringert werden, da es sonst zu Beschädigungen von Werkzeug und Werkstück, beispielsweise durch Kaltverschweißung, kommen kann. Außerdem verringert das Schmiermittel die Kraft und damit den Energieaufwand, die für den Umformprozeß erforderlich sind.

Die IHU, für die das erfindungsgemäße Verfahren geeignet ist, ist ein Umformverfahren, bei dem Blechhohlteile mittels eines flüssigen Mediums ("Druckmedium") in einem Formwerkzeug umgeformt werden. (Siehe beispielsweise: Vortrag Dieter Brans: "Tribologische Aspekte beim Innenhochdruckumfomien", Vortragsveranstaltung "Metallbearbeitung heute und morgen" des Verbandes Schmierstoff-Industrie, Frankfurt/Main, 2. und 3. November 1998, und Christian Busch, Rainer Dörfler, Wolfgang Buß und Christoph Metz: "Schmierungskonzepte für IHU-Werkstücke und Druckfluide für den IHU-Prozeß", Vortrag beim Automobil Arbeitskreis Umformen, Bad Nauheim, 30. November 1999, sowie die dort jeweils zitierte Literatur. Weiterhin ist die IHU und ein hierfür verwendbares Außenschmiermittel Gegenstand der WO00/13814.)

Bei der IHU wird ein flüssiges Druckmedium zum Aufbau eines Innendrucks in dem als Hohlkörper vorliegenden Werkstück benutzt. In Abhängigkeit von Teilegeometrie, Werkstoffeigenschaften sowie Materialstärken kann der Druck zwischen etwa 800 und etwa 10 000 bar liegen. Zusätzlich zum Druckmedium können weitere mechanische Kräfte zum Einsatz kommen, welche ein zusätzliches Fließen von Werkstückmaterial in die Umformzone bewirken. Diese zusätzlichen Kräfte können in axialer oder in radialer Richtung wirken und liegen in der Größenordnung von etwa 800 bis etwa 3000 bar.

Üblicherweise verläuft die IHU in folgenden Schritten (siehe auch den oben zitierten Vortrag von Dieter Brans):
1. Das Werkstück wird in die geöffnete Form eingelegt,
2. die Hydraulikzylinder werden angedockt,
3. das Werkstück wird innen mit dem Druckmedium gefüllt und anschließend entlüftet,
4. über Druckübersetzer wird der erforderliche Innendruck für die Umformung aufgebaut.
5. Ist der endkonturnahe Zustand erreicht, wird der Innendruck auf "Kalibrierdruck" (beispielsweise bis zu 8000 bar) gesteigert, wodurch sich das Werkstück vollständig der Hohlform des Werkzeugs anlegt;
6. danach wird der Druck abgebaut und das Druckmedium abgelassen.

Wärend dieser Umformung kommt es zu einer Relativbewegung zwischen Werkzeug und Werkstück und damit zu einer Reibung zwischen deren Oberflächen. Daher ist es erforderlich, zwischen Werkstück und Werkzeug ein Schmiermittel aufzubringen. Dieses wird auch als "Außenschmierung" oder "Außenschmiermittel" (auf englisch als "die side lube") bezeichnet, während man das Druckmedium auch englisch "pressure side lube" nennt.

Als Druckmedien kommen Hydrauliköle (Verwendung wegen ihrer Komprimierbarkeit auf Drucke unterhalb etwa 1500 bar begrenzt) oder wäßrige Medien auf Basis wassermischbarer Mineralöl-haltiger Produkte oder synthetischer Lösungen in Betracht, wie sie auch auf dem Gebiet der Kühlschmierstoffe bekannt sind.

Die vorliegende Erfindung betrifft demgegenüber ein IHU Verfahren, wobei eine Schmierstoffmischung, zur Außenschmierung eingesetzt werden kann. Zur Außenschmierung sind bisher bekannt (vergleiche die oben zitierte Literatur):
1. Ziehöle und Ziehfette,
2. Seifen auf Konversionsschichten wie beispielsweise Phosphatier- oder Oxalierungsschichten,
3. Gleitlacke mit Grafit, Molybdänsulfid oder Teflon,
4. Wachse,
5. Ziehfolien.

Diese Produkte weisen jeweils unterschiedliche Nachteile auf: Ziehfette lassen sich nur manuell auftragen und sind daher für eine Serienfertigung wenig geeignet. Bei seifenbedeckten Konversionsschichten ist eine kostenintensive Konversionsbehandlung erforderlich und beim Einschleppen der Seifen in das Druckmedium verschlechtert sich das Schaumverhalten. Gleitlacke führen zu erheblichen Verschmutzungen und sind sehr schlecht entfernbar. Wachspartikel können in das Druckmedium gelangen und zu einer Blockade von Feinstfiltern an den Druckübersetzem führen. Ziehfolien müssen manuell aufgebracht und wieder entfernt sowie nach jeder Verwendung entsorgt werden und eignen sich daher aus Kostengründen nicht für eine Serienfertigung. Das Entfernen des Außenschmiermittels nach Beenden der Umformung kann generell problematisch sein.

Bei der Wahl des Druckmediums und des Schmiermittels für die Außenschmierung ist insbesondere zu beachten, daß es beim Praxiseinsatz zu einem Eintrag von Außenschmiermittel in das Druckmedium und/oder zu einer Verschmutzung des Außenschmiermittels mit dem Druckmedium kommen kann. Letzteres darf nicht dazu führen, daß die Schmierwirkung unzureichend wird. Daher ist es in der Praxis wünschenswert, wenn sich im Falle eines Vermischens von Druckmedium und Außenschmiermittel diese beiden Medien rasch und selbstständig wieder voneinander trennen. Dies macht eine separate Wiederverwendung von Druckmedium und günstigenfalls von Außenschmiermittel möglich und senkt hierdurch die Kosten.

Die US-A-3 298 954 beschreibt ein Schmiermittel für die Metallbearbeitung, insbesondere für das Kaltwalzen von Stahl. Das Mittel enthält: 50 bis 98 % flüssige Polybutene mit einer Viskosität von 30 bis 1100 SSU (Sybolt Seconds Universal) bei 210° F, 2 bis 50 % Fett-Bestandteile und 0 bis 5 % eines Emulgators. Als Fett-Bestandteile kommen hierbei in Frage: höhermolekulare Fettsäuren und Glyceride, Ester derartiger Fettsäuren, oxidierte Öle, chlorierte Paraffin-Wachse oder natürliche und synthetische Wachse.

Die vorliegende Erfindung stellt sich die Aufgabe, ein Verfahren unter Verwendung einer Schmierstoffmischung zur Verfügung zu stellen, das zur Außenschmierung bei der IHU eingesetzt werden kann. Die Schmierstoffmischung soll einfach aufzutragen und nach Gebrauch durch wäßrige Reiniger einfach zu entfernen sein. Beim Eintrag von Druckmedium in die Schmierstoffmischung bzw. umgekehrt sollen sich die beiden Medien rasch wieder voneinander trennen, so daß sie getrennt wiederverwendet werden können.

Gegenstand der vorliegenden Erfindung ist ein Verfahren zur Innenhochdruck-Umformung eines Werkstücks aus Metall in einem Werkzeug, wobei eine Schmierstoffmischung zur Schmierung zwischen Werkzeug und Werkstück eingesetzt wird, die
a) 40 bis 99,6 Gew.-% eines bei Raumtemperatur flüssigen Öls oder einer Mischung unterschiedlicher Öle und
b) 0,4 bis 10 Gew.-% eines Wachses oder einer Mischung mehrerer Wachse enthält,
   wobei die Summe der Bestandteile 100 Gew.-% ausmacht und ein verbleibender Rest zu 100 Gew.-% aus weiteren Wirk- oder Hilfsstoffen besteht.
   Unter einem "Öl" wird hierbei eine bei Raumtemperatur flüssige Substanz verstanden, deren Viskosität unter gleichen Bedingungen höher ist als diejenige von Wasser und die sich nicht mit Wasser vermischt. Beispiele hierfür sind Mineralöle auf paraffinischer oder naphthenischer Basis oder Esteröle auf natürlicher (d.h. pflanzlicher oder tierischer) oder synthetischer Basis.lnsbesondere sind Mineralöle geeignet. Vorzugsweise weisen die Öle bei 20 °C eine nach DIN 53211 gemessene Viskosität im Bereich von 2 bis 500 mm²/Sekunde auf. Vorzugsweise enthält die Schmierstoffmischung nicht weniger als 55 Gew.-%, insbesondere nicht weniger als 60 Gew.-% und besonders bevorzugt nicht weniger als 70 Gew.-% Öl.
   Als Wachse können natürliche Wachse, modifizierte Wachse oder synthetische Wachse eingesetzt werden. Beispiele sind Montanwachs, Carnaubawachs oder Polyethylenwachs. Vorzugsweise enthält die Schmierstoffmischung nicht weniger als 0,4 Gew.-% und insbesondere nicht weniger als 0,6 Gew.-% Wachs. Die Obergrenze für den Wachsgehalt liegt vorzugsweise bei 5 Gew.-%, insbesondere bei 3 Gew.-%. Dabei kann es besonders günstig sein, unterschiedliche Wachstypen zusammen einzusetzen, beispielsweise Montanwachs zusammen mit Polyethylenwachs.
   Unter den genannten Mengenverhältnissen werden die Wachse durch das Öl verflüssigt. Sie verbessern die Schmierwirkung des Öls und führen zu einem sehr geringen Reibungskoeffizienten. Wegen der Verflüssigung durch das Öl sind die Wachse zusammen mit dem Öl leicht durch übliche wäßrige Reiniger von den hiermit bedeckten Oberflächen zu entfernen. Bei unbeabsichtigtem, aber oft unvermeidlichem Eintrag in das Druckmedium besteht nicht die Gefahr einer Verstopfung von Feinstdüsen.
   Außer Öl und Wachs enthält die erfindungsgemäß eingesetzte Schmierstoffmischung vorzugsweise zusätzlich eine oder mehrere weitere Komponenten ausgewählt aus Fettsäureester und Schmieradditiven. Eine bevorzugte Schmierstoffmischung ist also dadurch gekennzeichnet, daß sie zusätzlich mindestens eine der beiden folgenden Komponenten:
c) 1 bis 25 Gew.-% Fettsäureester und/oder
d) 1 bis 25 Gew.-% Schmieradditive, enthält, wobei die Summe aller Bestandteile 100 Gew.-% nicht überschreitet und ein verbleibender Rest zu 100 Gew.-% aus weiteren Wirk- oder Hilfsstoffen besteht.

Bevorzugte Schmieradditive sind insbesondere Hochleistungs-Schmieradditive (sogenannten "EP-Additive" nach dem englischen Ausdruck "extreme-pressure additive"), die beispielsweise ausgewählt sein können aus schwefel- oder phosphorhaltigen EP-Additiven. Beispiele hierfür sind geschwefelte Fettsäureester, Dialkyltrisulfide, Dialkylpentasulfide, beispielsweise "Di-tert.-dodecylpolysufid", das hauptsächlich das Trisulfid darzustellen scheint, und neutralisierte Phosphorsäureester. Anstelle dieser Schmieradditive oder zusammen mit diesen kann die Schmierstoffmischung zusätzlich Ester enthalten, falls die vorstehend genannten Öle nicht bereits Esteröle darstellen. Diese Ester können insbesondere ausgewählt sein aus Fettsäureester (wobei die Fettsäuren 8 bis 22 C-Atome, insbesondere 12 bis 18 C-Atome aufweisen können und pflanzlich oder tierisch vorkommende Fettsäuren bzw. Fettsäuregemische darstellen können) mit ein-oder mehrwertigen, insbesondere mit mehrwertigen, Alkoholen mit 2 bis 6 C-Atomen. Als Alkoholkomponente kommen insbesondere Glycerin, Trimethylolpropan oder Pentaerythrit in Betracht, wobei nicht jede Alkoholgruppe verestert sein muß. Beispielsweise sei Trimethylolpropantrioleat, Glycerintricaprylat und Dipentaerythritfettsäureester genannt.

Vorzugsweise beträgt die Gesamtmenge der Fettsäureester und/oder der Schmieradditive mindestens 15 Gew.-% bezogen auf die gesamte Schmierstoffmischung. Eine noch mehr bevorzugte Schmierstoffmischung ist also dadurch gekennzeichnet, daß sie
a) 40 bis 84,6 Gew.-% eines bei Raumtemperatur flüssigen Öls oder einer Mischung unterschiedlicher Öle,
b) 0,4 bis 10 Gew.-% eines Wachses oder einer Mischung mehrerer Wachse, und mindestens eine der beiden folgenden Komponenten:
c) 1 bis 25 Gew.-% Fettsäureester und/oder
d) 1 bis 25 Gew.-% Schmieradditive,
enthält, wobei die Bestandteile c) und/oder d) zusammen mindestens 15 Gew.-% ausmachen, die Summe aller Bestandteile 100 Gew.-% nicht überschreitet und ein verbleibender Rest zu 100 Gew.-% aus weiteren Wirk- oder Hilfsstoffen besteht.

Die Schmierstoffmischung ist vorzugsweise wasserarm und insbesondere wasserfrei. Dies heißt, daß der Schmierstoffmischung vorzugsweise kein Wasser absichtlich zugesetzt wird. Unter Praxisbedingungen ist ein begrenzter Wassereintrag jedoch nicht immer zu vermeiden. Jedoch sollte die Schmierstoffmischung nicht mehr als 5 Gew.-%, vorzugsweise nicht mehr als 1 Gew.-% und insbesondere nicht mehr als 0,5 Gew.-% Wasser enthalten.

Vorzugsweise ist die Schmierstoffmischung arm an und insbesondere frei von Emulgatoren, also von Verbindungen mit oberflächenaktiven Eigenschaften wie beispielsweise Seifen, Alkylsulfaten oder -sulfonaten oder Alkoxylierungsprodukten von Alkoholen, Aminen oder Carbonsäuren mit mehr als sechs C-Atomen im Alkylrest. Unter Praxisbedingungen heißt dies, daß die Schmierstoffmischung nicht mehr als 1 Gew.-%, vorzugsweise nicht mehr als 0,5 Gew.-% und insbesondere nicht mehr als 0,1 Gew.-% Emulgatoren enthält. Insbesondere werden der Schmierstoffmischung vorzugsweise keine Emulgatoren absichtlich zugesetzt. Diese Armut an bzw. Freiheit von Emulgatoren trägt dazu bei, daß das Druckmedium, das in der Praxis häufig in das Außenschmiermittel eingetragen wird, von der Schmierstoffmischung rasch wieder abtrennt. Hierdurch kann die Schmierstoffmischung abgetrennt und das Druckmedium recycliert . werden. In das Druckmedium gelangende Schmierstoffmischung verschlechtert nicht dessen Schaumverhalten.

Vorzugsweise enthält die Schmierstoffmischung sowohl Fettsäureester c) als auch Schmieradditive d). In diesem Fall ist es weiterhin bevorzugt, die Einzelanteile an Fettsäureester und an Schmieradditiven auf jeweils den Bereich von 5 bis 20 Gew.-% zu begrenzen.

Eine ganz besonders bevorzugte Schmierstoffmischung ist also dadurch gekennzeichnet, daß sie a) 50 bis 84,6 Gew.-% eines bei Raumtemperatur flüssigen Öls oder einer Mischung unterschiedlicher Öle,
b) 0,4 bis 10 Gew.-% eines Wachses oder einer Mischung mehrerer Wachse,
c) 5 bis 20 Gew.-% Fettsäureester und
d) 5 bis 20 Gew.-% Schmieradditive enthält, wobei die Bestandteile c) und d) zusammen mindestens 15 Gew.-% ausmachen, die Summe aller Bestandteile 100 Gew.-% nicht überschreitet und ein verbleibender Rest zu 100 Gew.-% aus weiteren Wirk- oder Hilfsstoffen besteht.

Diese erfüllt bei geeigneter Wahl des Öls (Beispiel a) bis c)) das Kriterium, daß der Reibungskoeffizient (gemessen gemäß Beispielteil) nach Kontakt mit dem "pressure side fluid" kleiner oder gleich 0,010 ist.

Dabei kann die Schmierstoffmischung im wesentlichen nur aus diesen Komponenten bestehen, zumindest beim ersten Gebrauch. Nach Kontakt mit dem Druckmedium ist es jedoch nicht auszuschließen, daß Komponenten des Druckmediums in die Schmierstoffmischung gelangen.

Die Viskosität der Schmierstoffmischung kann über einen weiten Bereich eingestellt werden, so daß die Schmierstoffmischung bei Raumtemperatur (15 bis 25 °C) flüssig oder pastenförmig sein kann. Dies erleichtert das Auftragen auf Werkstück oder Werkzeug. Beispielsweise kann die Viskosität bei 20 °C, gemessen nach DIN 53211, im Bereich von 10 bis 5000, insbesondere im Bereich von 20 bis 2000 mm²/Sekunde liegen. Dabei sind für Sprühanwendungen Viskositäten im Bereich von 10 bis 200 mm²/Sekunde bevorzugt. Hochviskose Schmierstoffmischungen können durch Auftragshilfen auf das Werkstück aufgetragen werden.

Die Schmierstoffmischung wird bei der Innenhochdruck-Umformung als Außenschmierung, das heißt zur Schmierung zwischen Werkzeug und Werkstück eingesetzt. Die Schmierstoffmischung kann aufgrund ihrer günstigen Viskosität sehr einfach auf das Werkzeug und/oder die Außenseite des Werkstücks aufgetragen werden, beispielsweise durch Spritzen, sogenanntes "Airless-Spritzen" (d.h. Spritzen ohne Verwendung von Druckluft), Tauchen, Rollen oder Pinseln. Sie ist dadurch für den Einsatz zur Serienfertigung geeignet.

Sollte während oder nach dem Innenhochdruck-Umformen eine Vermischung eines flüssigen, wasserbasierten Druckmediums und der Schmierstoffmischung eintreten, trennen sich Druckmedium und Schmierstoffmischung rasch selbständig wieder voneinander und können getrennt wiederverwendet werden. Demnach besteht eine bevorzugtes Verfahren darin, daß die Innenhochdruck-Umformung unter Verwendung eines flüssigen, wasserbasierten Druckmediums erfolgt und daß nach Beenden des Umformungsprozesses eine Phasentrennung zwischen der genannten Schmierstoffmischung und dem Druckmedium durchgeführt wird.

Die auf den Oberflächen von Werkzeug und/oder Werkstück anhaftende Schmierstoffmischung kann nach Beenden des Umformprozesses durch ein technisch übliches wasserbasiertes Reinigungsmedium entfernt werden.

**Tabelle 1a:**

| Beispiele besonders bevorzugter erfindungsgemäß eingesetzter Schmierstoffmischungen(Herstellbar durch Zusammenmischen der einzelnen Komponenten in der angegebenen Reihenfolge) | | | | | | |
|---|---|---|---|---|---|---|
| **Inhaltsstoff-Typ** | **Rohstoffbezeichnung** | **Beisp. a)** | **Beisp. b)** | **Beisp. c)** | **Beisp. d)** | **Beisp. e)** |
| Mineralöl (Viskosität bei 40 °C in mm²/sec) | | | | | | |
| 9 | Nynas T9 | 79,2 | - | - | | |
| 21 | Shell Gravex 921 | - | 79,2 | - | | |
| 110 | Nynas T110 | - | - | 79,2 | | |
| 400 | Nynas T 400 | | | | 79,2 | 74,7 |
| Fettsäureester | Edenor 3237 (Dipentaerythrit-Fettsäureester) | 10,0 | 10,0 | 10,0 | 10 | 10 |
| EP-Additiv | Di-tert.dodecylpolysulfid | 10,0 | 10,0 | 10,0 | 10 | 10 |
| Polyethylenwachs | Licowachs PE 810 | 0,3 | 0,3 | 0,3 | 0,3 | 0,3 |
| Montanwachs | Licowachs OP | 0,5 | 0,5 | 0,5 | 0,5 | 5,0 |

**Tabelle 1b:**

| Beispiele weiterer erfindungsgemäß eingesetzter Schmierstoffmischungen | | | | | |
|---|---|---|---|---|---|
| Rohstoff | Beisp. f) | Beisp. g) | Beisp. h) | Beisp. i) | Beisp. j) |
| Shell Gravex 921 | 89,2 | 89,2 | 99,2 | 99,2 | 99,2 |
| Edenor 3237 | - | 10,0 | - | - | - |
| Di-tert.dodecyl-polysulfid | 10,0 | - | - | - | - |
| Licowachs PE 810 | 0,3 | 0,3 | 0,3 | 0,8 | - |
| Licowachs OP | 0,5 | 0,5 | 0,5 | - | 0,8 |

Die Ermittlung des Coefficient of friction erfolgt nach dem sogenannten Zylindertest: Ein Zylinder (Durchmesser: 5 cm, Länge: 12 cm, Material: Stahl St 35), auf den der Kühlschmierstoff aufgetragen (manuell durch Wischen) wird, wird unter einem Druck von 800 bar 7,5-12 cm durch ein Rohr gleichen Durchmessers (Werkzeugstahl Nr. 12379) geschoben. Die resultierende Reibkraft Fᵣ wird als Funktion der Bewegung gemessen, sie korreliert linear mit dem Reibkoeffizient (Coefficient of friction).${\text{F}}_{\text{r}} \text{=C.o.F x R x Pi x I x p}$
- C.o.F.:: Coefficient of friction
- Pi:: 3.14159...
- R:: Radius
- I:: Länge
- p:: Druck

In Tabelle 2 ist der C.o.f. angegeben, der bei halber Weglänge gemessen wird. Beim Versuch mit Kontakt mit Pressure-Side lube wird eine verdünnte Lösung eines Pressure-Side lubes auf die wachshaltigen Die-Side lubes aufgespritzt, um Praxisverhältnisse zu simulieren.

**Tabelle 2a:**

| Reibungskoeffizient von bevorzugten erfindungsgemäß eingesetzten Schmierstoffmischungen (besonders bevorzugt: Beisp. a) bis c)) | | | | | |
|---|---|---|---|---|---|
| **Messergebnisse** | **Beisp. a)** | **Beisp. b)** | **Beisp. c)** | **Beisp. d)** | **Beisp. e)** |
| Viskosität in mm²/sec (DIN 53211, 20 °C) | 53 | 127 | 844 | Hochviskos | HochViskos |
| Coefficient of friction (bei der Hälfte der Messstrecke) | | | | | |
| ■ Ohne Kontakt mit Pressure-Side-Fluid (= Druckmedium) | 0,013 | 0,015 | 0,017 | 0,010 | 0,011 |
| ■ Nach Kontakt mit Pressure-Side-Fluid | 0,010 | 0,008 | 0,003 | 0,011 | 0,011 |

**Tabelle 2b:**

| Reibungskoeffizient der weiteren erfindungsgemäß eingesetzten Schmierstoffmischungen | | | | | |
|---|---|---|---|---|---|
| **Messergebnisse** | **Beisp. f)** | **Beisp. g)** | **Beisp. h)** | **Beisp. i)** | **Beisp. j)** |
| Coefficient of friction (bei der Hälfte der Messstrecke) | | | | | |
| ■ Ohne Kontakt mit Pressure-Side-Fluid (= Druckmedium) | 0,0128 | 0,0126 | 0,0124 | 0,0120 | 0,0128 |
| ■ Nach Kontakt mit Pressure-Side-Fluid | 0,0106 | 0,0115 | 0,0120 | 0,0110 | 0,0115 |

Die Separierung von Die-side lube und Pressure-side lube wird in Anlehnung an DIN 51599 in Verbindung mit dem Bewertungssystem der Firma Hans Schmidt Gleittechnik ("Demulgierverhalten von Bettbahnölen und Kühlschmierstoffen", erhältlich von Hans Schmidt Gleittechnik GmbH. & Co. KG, Schloßgrund 15, 96472 Rödental, Deutschland) durchgeführt. Die Ergebnisse sind in Tabelle 3 dargestellt.
■ ***Pressure-Side Lubes:*** (jeweils 5 %ige Lösungen)
   P3-multan®70-40
   semi-synthetischer Kühlschmierstoff mit Emulgatoren (anionisch/nichtionisch)
   P3-multan® 61-2 DF
   vollsynthetischer Kühlschmierstoff ohne nichtionische Tenside
   (Die genannten Produkte sind Handelsprodukte der Henkel KGaA)
■ ***Die-Side Lubes (= Außenschmiermittel):***
   erfindungsgemäß und emulgatorfrei:
   Beispiel a, b und c
   emulgatorhaltig: (nicht erfindungsgemäß)
   Michem® Lube 160 (Carnaubawachs mit Emulgator, Handelsprodukt der Firma
   Michelman Inc., Cincinnati, Oh, USA)

### Versuchsdurchführung:

4 Gewichtsteile Pressure-Side Lube wurden im Reagenzglas mit 1 Gewichtsteil Die-Side-Lube 10 mal kräftig geschüttelt und anschließend stehengelassen.

### Bewertung:

1: vollständige Phasentrennung
2: fast vollständige Phasentrennung
3: 3 Phasen: Öl, wässrige Lösung und Schaum
4: Öl und Schaumphase
5: keine Phasentrennung

**Tabelle 3:**

| Ergebnisse der Versuche zur Phasentrennung | | |
|---|---|---|
| | **P3-multan® 61-2 DF** | **P3-multan® 70-40** |
| **Nach 1 Minute** | | |
| Beispiel a) | 2 | 4 |
| Beispiel b) | 1 | 2 |
| Beispiel c) | 1 | 3 |
| Michem® Lube 160 | 5 | 5 |

| **Nach 10 Minuten** | | |
|---|---|---|
| Beispiel a) | 1 | 2 |
| Beispiel b) | 1 | 2 |
| Beispiel c) | 1 | 2 |
| Michem® Lube 160 | 5 | 5 |

| | Wasserphase Aussehen/Höhe (cm) | Aussehen/Höhe (cm) |
|---|---|---|
| Beispiel a) | Klar / 1,95 | Trüb / 1,4 |
| Beispiel b) | Klar / 1,65 | Trüb / 1,4 |
| Beispiel c) | Klar / 1,6 | Trüb / 1,4 |
| Michem® Lube 160 | Keine Phasentrennung | Keine Phasentrennung |

Die Ergebnisse zeigen, dass emulgatorhaltige, wässrige Wachsemulsionen als Die-Side-Lubes ungeeignet und semi-synthetische Kühlschmierstoffe weniger geeignet als vollsynthetische Kühlschmierstoffe für Pressure-Side Lubes sind.

Die Überprüfung der Entfernbarkeit mit Reinigern erfolgte auf folgende Weise: Jeweils 0,2 ml von Beispiel a, b, c wurden auf einen Eisen-Streifen mit einer Oberfläche von 30 cm² aufgetragen und 24 h bei 65 °C im Trockenschrank gelagert. Die Streifen wurden anschließend in einer 10 I-Spritzkabine mit 20 g/l P3-neutracare® 310, (Henkel KGaA), in Betriebswasser mit einem Druck von 2,5 bar bei 65 °C 2 Minuten lang gereinigt und anschließend mit vollentsalztem Wasser gespült. Der Rest-Kohlenstoffgehalt war bei allen drei Beispielen kleiner als 2 Prozent des Ausgangswertes.

## Patentansprüche

1. Verfahren zur Innenhochdruck-Umformung eines Werkstücks aus Metall in einem Werkzeug, wobei eine Schmierstoffmischung zur Schmierung zwischen Werkzeug und Werkstück eingesetzt wird, die
a) 40 bis 99,6 Gew.-% eines bei Raumtemperatur flüssigen Öls oder einer Mischung unterschiedlicher Öle und
b) 0,4 bis 10 Gew.-% eines Wachses oder einer Mischung mehrerer Wachse enthält,
wobei die Summe der Bestandteile 100 Gew.-% ausmacht und ein verbleibender Rest zu 100 Gew.-% aus weiteren Wirk- oder Hilfsstoffen besteht.

2. Verfahren nach Anspruch 1, **dadurch gekennzeichnet, daß** die Schmierstoffmischung zusätzlich mindestens eine der beiden folgenden Komponenten:
c) 1 bis 25 Gew.-% Fettsäureester und/oder
d) 1 bis 25 Gew.-% Schmieradditive,
enthält, wobei die Summe aller Bestandteile 100 Gew.-% nicht überschreitet und ein verbleibender Rest zu 100 Gew.-% aus weiteren Wirk- oder Hilfsstoffen besteht.

3. Verfahren nach Anspruch 2, **dadurch gekennzeichnet, daß** die Schmierstoffmischung
a) 40 bis 84,6 Gew.-% eines bei Raumtemperatur flüssigen Öls oder einer Mischung unterschiedlicher Öle,
b) 0,4 bis 10 Gew.-% eines Wachses oder einer Mischung mehrerer Wachse, und mindestens eine der beiden folgenden Komponenten:
c) 1 bis 25 Gew.-% Fettsäureester und/oder
d) 1 bis 25 Gew.-% Schmieradditive,
enthält, wobei die Bestandteile c) und/oder d) zusammen mindestens 15 Gew.-% ausmachen, die Summe aller Bestandteile 100 Gew.-% nicht überschreitet und ein verbleibender Rest zu 100 Gew.-% aus weiteren Wirk- oder Hilfsstoffen besteht.

4. Verfahren nach einem oder mehreren der Ansprüche 1 bis 3, **dadurch gekennzeichnet, daß** die Schmierstoffmischung nicht mehr als 5 Gew.-% Wasser enthält.

5. Verfahren nach einem oder mehreren der Ansprüche 1 bis 4, **dadurch gekennzeichnet, daß** die Schmierstoffmischung nicht mehr als 1 Gew.-%, vorzugsweise nicht mehr als 0,5 Gew.-% und insbesondere nicht mehr als 0,1 Gew.-% Emulgatoren enthält.

6. Verfahren nach einem oder mehreren der Ansprüche 1 bis 5, **dadurch gekennzeichnet, daß** die Schmierstoffmischung sowohl Fettsäureester c) als auch Schmieradditive d) enthält.

7. Verfahren nach Anspruch 6, **dadurch gekennzeichnet, daß** die Schmierstoffmischung
a) 50 bis 84,6 Gew.-% eines bei Raumtemperatur flüssigen Öls oder einer Mischung unterschiedlicher Öle,
b) 0,4 bis 10 Gew.-% eines Wachses oder einer Mischung mehrerer Wachse,
c) 5 bis 20 Gew.-% Fettsäureester und
d) 5 bis 20 Gew.-% Schmieradditive
enthält, wobei die Bestandteile c) und d) zusammen mindestens 15 Gew.-% ausmachen, die Summe aller Bestandteile 100 Gew.-% nicht überschreitet und ein verbleibender Rest zu 100 Gew.-% aus weiteren Wirk- oder Hilfsstoffen besteht.

8. Verfahren nach einem oder mehreren der Ansprüche 1 bis 7, **dadurch gekennzeichnet, daß** die Schmierstoffmischung bei Raumtemperatur flüssig oder pastenförmig ist.

9. Verfahren nach einem oder mehreren der Ansprüche 1 bis 8, **dadurch gekennzeichnet, daß** die Schmierstoffmischung auf das Werkzeug und/oder auf die Außenseite des Werkstücks durch Spritzen, Airless-Spritzen, Tauchen, Rollen oder Pinseln aufgetragen wird.

10. Verfahren nach Anspruch 9, **dadurch gekennzeichnet, daß** die Innenhochdruck-Umformung unter Verwendung eines flüssigen, wasserbasierten Druckmediums erfolgt und daß nach Beenden des Umformungsprozesses eine Phasentrennung zwischen der genannten Schmierstoffmischung und dem Druckmedium durchgeführt wird.

11. Verfahren nach einem oder mehreren der Ansprüche 1 bis 10, **dadurch gekennzeichnet, daß** nach Beenden des Umformprozesses die genannte Schmierstoffmischung mit Hilfe eines wasserbasierten Reinigungsmediums von dem Werkstück und/oder dem Werkzeug entfernt wird.

## Claims

1. A process for hydroforming a metal workpiece in a tool using a lubricant mixture for lubrication between tool and workpiece which contains
a) 40 to 99.6% by weight of an oil liquid at room temperature or a mixture of different oils and
b) 0.4 to 10% by weight of a wax or a mixture of several waxes,
the sum of the constituents being 100% by weight and any balance to 100% by weight consisting of other active components or auxiliaries.

2. A process as claimed in claim 1, **characterized in that** the lubricant mixture additionally contains at least one of the following two components:
c) 1 to 25% by weight of fatty acid esters and/or
d) 1 to 25% by weight of lubrication additives
the sum of all the constituents not exceeding 100% by weight and any balance to 100% by weight consisting of other active components or auxiliaries.

3. A process as claimed in claim 2, **characterized in that** the lubricant mixture contains
a) 40 to 84.6% by weight of an oil liquid at room temperature or a mixture of different oils,
b) 0.4 to 10% by weight of a wax or a mixture of several waxes
and at least one of the following two components:
c) 1 to 25% by weight of fatty acid esters and/or
d) 1 to 25% by weight of lubrication additives
constituents c) and/or d) together making up at least 15% by weight, the sum of all the constituents not exceeding 100% by weight and any balance to 100% by weight consisting of other active components or auxiliaries.

4. A process as claimed in one or more of claims 1 to 3, **characterized in that** the lubricant mixture contains no more than 5% by weight of water.

5. A process as claimed in one or more of claims 1 to 4, **characterized in that** the lubricant mixture contains no more than 1% by weight, preferably no more than 0.5% by weight and, more particularly, no more than 0.1% by weight of emulsifiers.

6. A process as claimed in one or more of claims 1 to 5, **characterized in that** the lubricant mixture contains both fatty acid esters c) and lubrication additives d).

7. A process as claimed in claim 6, **characterized in that** the lubricant mixture contains
a) 50 to 84.6% by weight of an oil liquid at room temperature or a mixture of different oils,
b) 0.4 to 10% by weight of a wax or a mixture of several waxes
c) 5 to 20% by weight of fatty acid esters and
d) 5 to 20% by weight of lubrication additives
constituents c) and d) together making up at least 15% by weight, the sum of all the constituents not exceeding 100% by weight and any balance to 100% by weight consisting of other active components or auxiliaries.

8. A process as claimed in one or more of claims 1 to 7, **characterized in that** the lubricant mixture is liquid or paste-like at room temperature.

9. A process as claimed in one or more of claims 1 to 8, **characterized in that** the lubricant mixture is applied to the tool and/or to the outside of the workpiece by spraying, airless spraying, dipping, rolling or brushing.

10. A process as claimed in claim 9, **characterized in that** hydroforming is carried out using a liquid water-based pressure medium and **in that**, on completion of the hydroforming process, phase separation is effected between the lubricant mixture mentioned and the pressure medium.

11. A process as claimed in one or more of claims 1 to 10, **characterized in that**, on completion of the hydroforming process, the lubricant mixture is removed from the workpiece and/or the tool using a water-based cleaning medium.

## Revendications

1. Procédé pour le formage par haute pression interne d'une pièce de métal dans un outil, dans lequel on utilise un mélange lubrifiant aux fins de lubrification entre l'outil et la pièce, qui contient
a) 40 à 99,6 % en poids d'une huile liquide à la température ambiante ou d'un mélange de diverses huiles et
b) 0,4 à 10 % en poids d'une cire ou d'un mélange de plusieurs cires,
où la somme des constituants représente 100 % en poids et une partie restante jusqu'à 100 % en poids se compose d'autres substances actives ou adjuvants.

2. Procédé selon la revendication 1, **caractérisé en ce que** le mélange lubrifiant contient en outre au moins l'un des deux composants suivants :
c) 1 à 25 % en poids d'esters d'acides gras et/ou
d) 1 à 25 % en poids d'additifs de lubrification,
la somme de tous les constituants ne dépassant pas 100 % en poids et une partie restante jusqu'à 100 % en poids se compose d'autres substances actives ou adjuvants.

3. Procédé selon la revendication 2, **caractérisé en ce que** le mélange lubrifiant contient
a) 40 à 84,6 % en poids d'une huile liquide à la température ambiante ou un mélange de diverses huiles,
b) 0,4 à 10 % en poids d'une cire ou d'un mélange de plusieurs cires, et d'au moins un des deux composants suivants :
c) 1 à 25 % en poids d'esters d'acides gras et/ou
d) 1 à 25 % en poids d'additifs de lubrification,
où les constituants c) et/ou d) forment ensemble au moins 15 % en poids, la somme de tous les constituants ne dépasse pas 100 % en poids et une partie restante jusqu'à 100 % en poids se compose d'autres substances actives ou adjuvants.

4. Procédé selon une ou plusieurs des revendications 1 à 3, **caractérisé en ce que** le mélange lubrifiant ne contient pas plus de 5 % en poids d'eau.

5. Procédé selon une ou plusieurs des revendications 1 à 4, **caractérisé en ce que** le mélange lubrifiant ne contient pas plus de 1 % en poids, de préférence pas plus de 0,5 % en poids et en particulier pas plus de 0,1 % en poids d'émulsifiants.

6. Procédé selon une ou plusieurs des revendications 1 à 5, **caractérisé en ce que** le mélange lubrifiant contient aussi bien des esters d'acides gras c) que des additifs lubrifiants d).

7. Procédé selon la revendication 6, **caractérisé en ce que** le mélange lubrifiant contient
a) 50 à 84,6 % en poids d'une huile liquide à la température ambiante ou un mélange de diverses huiles,
b) 0,4 à 10 % en poids d'une cire ou d'un mélange de plusieurs cires,
c) 5 à 20 % en poids d'esters d'acides gras et
d) 5 à 20 % en poids d'additifs lubrifiants
où les constituants c) et d) forment ensemble au moins 15 % en poids, la somme de tous les constituants ne dépasse pas 100 % en poids et une partie restante jusqu'à 100 % en poids se compose d'autres substances actives ou adjuvants.

8. Procédé selon une ou plusieurs des revendications 1 à 7, **caractérisé en ce que** le mélange lubrifiant est liquide ou pâteux à la température ambiante.

9. Procédé selon une ou plusieurs des revendications 1 à 8, **caractérisé en ce que** le mélange lubrifiant est déposé sur l'outil et/ou sur le côté extérieur de la pièce par pulvérisation, pulvérisation airless, immersion, au rouleau ou au pinceau.

10. Procédé selon la revendication 9, **caractérisé en ce que** le formage par haute pression interne est effectué en utilisant un milieu de pression liquide à base aqueuse, et **en ce qu'**après la fin du processus de formage on procède à une séparation de phases entre le mélange lubrifiant mentionné et le milieu de pression.

11. Procédé selon une ou plusieurs des revendications 1 à 10, **caractérisé en ce qu'**après la fin du processus de formage on retire de la pièce usinée et/ou de l'outil le mélange lubrifiant mentionné à l'aide d'un milieu nettoyant à base aqueuse.
